# EUROPÄISCHE PATENTSCHRIFT

(11) **EP 0 109 549 B1**
(45) Veröffentlichungstag und Bekanntmachung des Hinweises auf die Patenterteilung: **31.08.1988**
(21) Anmeldenummer: 83110410.4
(22) Anmeldetag: 19.10.1983
(51) Int. Cl.: C07C 103/44, C07C 103/64, C07C 103/737, C07C 103/82, C23F 11/14, C07D 209/48

(54) **Korrosionsschutzmittel für wässrige Flüssigkeiten zur Bearbeitung von Metallen und Verfahren zu deren Herstellung**
Corrosion inhibitors for aqueous solutions for the treatment of metals, and process for their preparation
Agents anti-corrosion pour solutions aqueuses pour le traitement des métaux et procédé pour leur préparation

(30) Priorität: 25.10.1982 IT 2390282
(43) Veröffentlichungstag der Anmeldung: 30.05.1984
(73) Patentinhaber: HOECHST ITALIA S.p.A., 20100 Milano (IT); HOECHST AKTIENGESELLSCHAFT, 65926 Frankfurt am Main (DE)
(72) Erfinder: Cargnino, Francesco, Dr., I-10078 Venaria (Torino) (IT); Natoli, Giuseppe, Dr., I-10138 Torino (IT); Lorke, Horst, D-6237 Liederbach (DE)
(74) Vertreter: Isenbruck, Günter, Dr.

(56) Entgegenhaltungen:
- DE-A- 3 222 996
- US-A- 4 168 292

## Beschreibung

Die Erfindung betrifft Korrosionsschutzmittei, insbesondere geeignet für die Verwendung als Korrosionsschutzmittel zur Bearbeitung von Metallen.

Die vorliegende Erfindung betrifft überdies ein Verfahren zur Herstellung dieser Korrosionsschutzmittel. Die vorliegende Erfindung betrifft schließlich wäßrige, keine Öle enthaltende Flüssigkeiten zur Bearbeitung von Metallen, vor allem von der Korrosion ausgesetzten Metallen

Bei spanabhebenden Verfahren zur Bearbeitung von Metallen, wie beispielsweise Bohren, Drehen, Fräsen, Räumen, u.a.m. und auch bei Verformungen von Metallen ohne Spanabhebung, werden oft wäßrige Mineralölemulsionen oder, in letzter Zeit in größerem Ausmaß, keine Öle enthaltende Kühlschmiermittel verwendet. Bei diesen, keinen Öle enthaltenden Kühlschmiermitteln handelt es sich im wesentlichem um Kombinationen von Salzen der organischen Säuren, zum Beispiel der para-tertiär-Butylbenzosäure, oder von Isononan-Säure mit wasserlöslichen Polyadduktstoffen, die von Ethylenoxid und vom Propylenoxid und/oder Butylenoxid mit Verbindungen erhalten werden, die aktive Wasserstoffatome besitzen.

Bei Verwendung der wäßrigen Mineralöllösungen als Kühlflüssigkeiten bei der Metallverarbeitung liegt der bekannte Nachteil darin, daß die Neigung zu einem Entfettungseffekt besteht, und zwar insbesondere auf Grund von thermischen Einflüssen, auf Grund der Äderung des pH-Bereiches oder auf Grund eines Wechsels der Elektrolytladung. Folglich wird eine Veränderung in der Zusammensetzung und in der Aktivität der Emulsion hervorgerufen, wodurch nach einer gewissen Zeit die sich in Umlauf befindliche Emulsion nicht mehr fähig ist, weder die erforderliche Korrosionsschutztätigkeit noch die notwendige Schmiertätigkeit auszuüben Ein weiterer Nachteil der Mineralölemulsionen besteht darin, daß ihr milchiges Aussehen die Beobachtung des Bearbeitungsablaufes erschwert.

Einige dieser, den Mineralölemulsionen anhaftenden Nachteile weisen nicht die zur Zeit verwendeten, keine Öle enthaltenden, wäßrigen Kühlschmiermittel auf.

Die für diese wäßrigen, keine Öle enthaltenden Kühlschmiermittel verwendeten Korrosionsschutzmittel, d.h die oben genannten Salze der organischen Säuren, weisen dennoch immer den erheblichen Nachteil auf, daß sie einen ungenügenden Widerstand zum harten Wasser und einen mangelhaften Schutz gegen die Korrosion bieten.

Die ungenügende Korrosionsschutzwirkung liegt auch im Falle vor, bei dem die oben genannten Salze der organischen Säuren durch Fällung ausgeschieden werden, und zwar, zufolge der Einwirkung der zus Härte des Wassers beitragenden lonen, wobei eine nachteilhafte Verschiebung der aus Korrosions- und Schmiermitteln bestehenden Mischung erfolgt, die in den Kühlschmiermittellösungen vorhanden sind. Folglich kann während des Arbeitsvorgangs eine erhebliche Korrosion sowohl des Werkzeugs als auch des Werkstücks verursacht werden.

Nun wurden neun Verbindungen gefunden, insbesondere geeignet als Korrosionsschutzmittel für wäßrige Flüssigkeiten, z. B. zur Reinigung von Metallen und insbesondere als Korrosionsschutzmittel zur Herstellung von keine Öle enthaltende, wäßrige Flüssigkeiten, die sich für die Bearbeitung von Metallen eignen.

Die erfindungsgemäßen Korrosionsschutzmittel entsprechen der folgenden Formel (I) worin
R Wasserstoff oder Hydroxymethyl
R^{l} eine mono (C_{Z}-C₅)-Alkylamino-Gruppe eine Di-(C₂-C₅)-alkylamino-Gruppe eine Mono-(C₂-C_{S})-hydroxyalkylamino-Gruppe oder eine Di-(C₂-C_{S})-hydroxyalkylamino-Gruppe oder
R^{l} zusammen mit R eine direkte Bindung bedeutet, wobei das Stickstoffatom direkt an das Kohlenstoffatom gebunden ist,
R² Wasserstoff oder Hydroxymethyl
R³ eine Gruppe der Formeln
oder
n 2 oder 3,
m eine Zahl zwischen 1 und 4 und
M Mono- Di- oder Triethanolammonium oder iso-Propanolammonium bedeutet.
Bevorzugt sind die Verbindungen nach obiger Formel worin
R' Di-(C₂C₅)-hydroxyalkylamino-Gruppe, insbesondere eine Hydroxyethylamino-gruppe und
R³ eine Gruppe gemäß der Formel bedeutet.

Man erhält diese Verbindungen der Formel (I), indem man ein Mol eines Polyamins der Formel umsetzt mit einem Mol eines Alkylamins oder Hydroxyalkylamins und mit 2 Mol eines Anhydrids der Formel gegebenenfalls das Reaktionsprodukt mit Formaldehyd methyloliert und die in Form der freien Säure anfallende Verbindung der Formel (I) mit einem Mono-, Di- oder Triethanolamin oder mit iso-Propanolamin neutralisiert.

Insbesondere geht man so vor, daß man Polyamin und das Monoamin in den oben angebenen Mengenverhältnissen in ein Reaktionsgefäß gibt und auf eine Temperatur von ca. 20 - 150°C, vorzugsweise 80 bis 100°C erhitzt. Die Anwesenheit eines inerten organischen Lösungsmittels ist möglich, jedoch nicht unbedingt erforderlich. Man kann die Reaktion auch ohne Lösungsmittel in der Schmelze durchführen. Anschließend gibt man bei der angegebenen Reaktionstemperatur langsam während ca. 2 Stunden die oben angegebene Menge an Anhydrid hinzu, wobei die Reaktionstemperatur auf ca. 120 - 140°C ansteigt. Anstelle des Anhydrids kann man in vielen Fällen mit Erfolg auch die entsprechenden freien Säuren einsetzen. Das entstandene Reaktionswasser kann im Reaktionsgefäß verbleiben; man erhält dann das Amid der Formel (I), worin R^{l} Di-Alkylamino oder Di-hydroxy-alkylamino bedeutet.

Destilliert man das Wasser im Verlauf der Reaktion ab, so erhält man die Verbindungen der folgenden Formel Will man eine Verbindung der Formel (I) erhalten mit der Bedeutung von R = Hydroxymethyl, so kann man das Reaktionsprodukt vor der Neutralisation nach bekannten Methoden mit Formaldehyd abgebenden Verbindungen umsetzen. Man kann diese Methylolierung vollständig oder nur teilweise durchführen; im letztgenannten Fall erhält man dann ein Gemisch der Verbindungen mit R = H und R = Hydroxymethyl.

Nach beendeter Reaktion gibt man vor dem Abkühlen noch Wasser zu, mindestens 3 Mol, bezogen auf ein Mol Polyamin und läßt abkühlen. Man erhält die Verbindung der Formel (I) in Form der freien Säure, die dann für den Gebrauch durch Zugabe von Mono-, Di- oder Triethanolamin oder iso-Propanolamin auf einen pH-Wert von 8 bis 10, vorzugsweise 9, eingestellt wird.

Aufgrund der nun folgenden Beispiele werden die erfindungsgemäße Herstellung der Verbindungen und deren Verwendung als Korrosionsschutzmittel näher erläutert.

### Beispiel 1

Man legt in einem Kolben 103 g Diethylentriamin (1 Mol) und 61 g Monoethanolamin (1 Mol) vor, erhitzt auf eine Temperatur von 120 bis 140°C und gibt bei dieser Temperatur während ca. 4 Stunden 296 g Phthalsäureanhydrid (2 Mol) in kleinen Portionen zu. Man gibt noch 162 g Wasser bei dieser Temperatur zu, hält das Reaktionsgemisch 1 Stunde bei 80° C und gibt dann 0,26 g Formaldehyd (0,14 Mol) als 30 %-ige Lösung zu und rührt dann noch eine Stunde.

Das so erhaltene Produkt stellt eine Flüssigkeit dar, die in Wasser löslich ist. Man verdünnt dieses Produkt mit Monoethanolamin, Diethanolamin oder Triethanolamin auf einen Gehalt von 50 % und erhält so ein sehr gut wirksames Kühlschmiermittel.

### Beispiel 2

Man verfährt wie in Beispiel 1 angegeben, destilliert aber das bei der Zugabe des Phthalsäureanhydrids entstehende Reaktionswasser. Man erhält ein Produkt, das in seiner Struktur der Imidverbindung der Formel 1 entspricht und das sich ebenfalls nach Verdünnung mit einem Alkanolamin als Schmiermittel eignet.

### Beispiel 3

Zu 51 g Diethylentriamin und 31 g Monoethanolamin gibt man 98 g Maleinsäureanhydrid und erhitzt auf 130°C bis sich alles gelöst hat. Bei dieser Temperatur gibt man 160 g Wasser und 14 g Formaldehyd (30 %-ig) zu und rührt eine Stunde lang.

Das erhaltene Produkt stellt eine gelbe Flüssigkeit dar, die in Wasser löslich ist. Verdünnt mit einem Alkanolamin erhält man daraus ein gut wirksames Kühlschmiermittel.

### Beispiel 4

Zu 52 g Diethylentriamin (0,5 Mol) und 31 g (0,5 Mol) Monoethanolamin gibt man 71 g (0,5 Mol) Phthalsäureanhydrid und erhitzt auf 90° C. Dann gibt man 58 g (0,5 Mol) Maleinsäureanhydrid zu und erhitzt weiter auf 120°C. Bei dieser Temperatur gibt man noch 70 g Wasser zu und läßt 30 Minuten nachreagieren.

Man erhält ein wasserlösliches Produkt, das mit einem Alkanolamin verdünnt, ein sehr wirksames Kühlschmiermittel darstellt.

### Beispiel 5

Zu 103 g Diethylentriamin (1 Mol) und 61 g Monoethanolamin (1 Mol) gibt man 236 g Bernsteinsäure (2 Mol) und erhitzt auf 140 - 150°C. Man erhält das Reaktionsgemisch während 5 Stunden auf dieser Temperatur und destilliert dabei 3 - 3,5 Mol Wasser ab. Bei der gleichen Temperatur gibt man dann wieder 98 g Wasser (7 Mol) zu und läßt 1 Stunde lang auf 80°C. Dann gibt man noch 18,3 g Monoethanolamin (0,3 Mol) zu. Man erhält eine mit Wasser leicht mischbare Flüssigkeit.

### Beispiel 6

Zu 30 g Ethylendiamin und 31 g Monoethanolamin gibt man 110 g Phthalsäureanhydrid und erhitzt auf 120 C. Zur vollständigen Auflösung erhöht man die Temperatur auf 130 - 140° C und gibt dann 30 g Monoethanolamin und 60 g Wasser zu. Man erhält eine gelbe, mit Wasser leicht mischbare Flüssigkeit.

### Anwendungsbeispiele

Die neuen Verbindungen der Formel 1 werden vorzugsweise als Korrosionsschutzmittel in wäßrigen, keine Öle enthaltenden Flüssigkeiten und in der Herstellung von wäßrigen, keine Öle enthaltenden Flüssigkeiten für die Bearbeitung von Metallen verwendet. Die genannten wäßrigen, keine Öle enthaltenden Flüssigkeiten werden vor allem für Metallbearbeitungsverfahren ohne Spanabhebung und mit Spanabhebung, insbesondere für Bearbeitung von Eisen oder eisenhaltigen Metallen verwendet. Aufgrund der Verwendung der erfindungsgemäßen Verbindungen werden alle jene Nachteile vermieden, mit denen die Mineralölemulsionen und auch die oben genannten, keine Öle enthaltenden Kühlschmiermittel behaftet sind. Ein wesentlicher Vorteil der, keine Öle enthaltenden Kühlschmiermittel, die mit Verwendung der neuen, erfindungsgemäßen Verbindungen der Formel I hergestellt werden, besteht in einer gegenüber den Schmiermitteln der bekannten Technik größeren Korrosionsschutzwirkung dieser neuen Produkte. Die wäßrigen, keine Öle enthaltenden Kühlschmittel, die mit Zugabe der neuen erfindungsgemäßen Produkte der Formel I hergestellt werden, sind auf einem sehr weiten Anwendungsgebiet verwendbar. Die erfindungsgemäßen Schmiermittel bewahren eine hohe Stabilität und eine hohe Aktivität während ihrer Benutzung. Die erfindungsgemäßen Verbindungen der Formel üben eine derart hohe Korrosionsschutzwirkung aus, daß eine Zugabe in Gewicht zwischen ca. 0,5 % und 5,0 % genügt, um Kühlschmiermitteln, die keine Öle enthalten, die geforderte Korrosionsschutzwirkung auch in Fällen zu verleihen, bei denen Metalloberflächen der Korrosion besonders ausgesetzt sind. Der bevorzugte Gewichtsanteil bei der Verwendung der erfindungsgemäßen Verbindungen der Formel (I) in wäßrigen, keine Öle enthaltenden Kühlschmiermitteln liegt zwischen 1 % und 2 %.

Die Vorteile der neuen Produkte gegenüber bekannten wasserlöslichen Korrosionsschutzmitteln wie Alkanolamin-Salzen der Isononansäure oder der para-tertiär-Butylbenzoesäure sind aus den in der nachfolgenden Tabelle zusammengestellten Untersuchungsergebnissen ersichtlich. Bei diesen Untersuchungen wurden Löslichkeit, Schaumverhalten und Korrosionsschützeigenschaften der angeführten Produkte miteinander verglichen. Für die Bestimmung der Löslichkeit wurde das Aussehen einer 3 %-igen wäßrigen Lösung nach 24 stündigem Stehen herangezogen. Die Prüfung des Schaumverhaltens erfolgte nach DIN 53902 und die Korrosionsteste wurden gemäß DIN 51360 Blatt 1 und Blatt 2 durchgeführt.

Vergleichend geprüft wurden unter Berücksichtigung molarer Verhältnisse:
A) 22 Gew.-% Isononansäure
   63 Gew.-% Triethanolamin
   15 Gew.-⁰/o H₂0
B) 25 Gew.-% p-t-Butylbenzoesäure
   60 Gew.-% Triethanolamin
   15 Gew.-% H₂0
C) 35 Gew.-% Produkt gemäß Beispiel 1
   50 Gew.-⁰/o Triethanolamin
   15 Gew.-% H₂0
D) 35 Gew.-% Produkt gemäß Beispiel 3
   50 Gew.-% Triethanolamin
   15 Gew.-% H₂0
E) 35 Gew.-% Produkt gemäß Beispiel 2
   50 Gew.-% Triethanolamin
   15 Gew.-% H₂0

## Patentansprüche

1. Verbindungen der Formel worin
R Wasserstoff oder Hydroxymethyl
R¹ eine Mono-(C₂-C₅)-alkylamino-Gruppe, eine Di-(C₂-C₅)-alkylamino-Gruppe, eine Mono-(C₂-C₅)-hydroxyalkylamino-Gruppe oder eine Di-(C₂C₅)-hydroxyalkylamino-Gruppe oder
R¹ zusammen mit R eine direkte Bindung bedeutet, wobei das Stickstoffatom direkt an das Kohlenstoffatom gebunden ist,
R² Wasserstoff oder Hydroxymethyl
R³ eine Gruppe der Formeln n 2 oder 3,
m eine Zahl zwischen 1 und 4
M Mono-, Di- oder Triethanolammonium oder iso-Propanolammonium bedeutet.
2. Verbindungen nach Anspruch 1, worin
R¹ Di-(C₂-C₅)-hydroxyalkylamin, insbesondere Di-hydroxyethylamin und
R³ eine Gruppe der Formeln bedeutet.

3. Verfahren zur Herstellung der Verbindungen nach Anspruch 1, dadurch gekennzeichnet, daß man 1 Mol eines Polyamins der Formel umsetzt mit einem Mol eines Alkylamins oder Hydroxyalkylamins und mit 2 Mol eines Anhydrids der Formel gegebenenfalls das Reaktionsprodukt mit Formaldehyd methyloliert und die in Form der freien Säure anfallende Verbindung der Formel I mit einem Mono-, Di- oder Triethanolamin oder mit iso-Propanolamin neutralisiert.

4. Verwendung der Verbindungen nach Anspruch 1 als Korrosionsschutzmittel in wäßrigen Flüssigkeiten.

5. Verwendung der Verbindungen nach Anspruch 1 als Korrosionsschutzmittel in Kühlschmiermitteln in wäßrigen Flüssigkeiten.

## Claims

1. A compound of the formula wherein
R denotes hydrogen or hydroxymethyl,
R^{I} denotes a mono-(C₂-C₅)-alkylamino group, a di-(C₂-C₅)-alkylamino group, a mono-(C₂-C₅)-hydroxyalkylamino group or a di-(C₂-C₅)-hydroxyalkylamino group, or
R¹ together with R denotes a direct bond, the nitrogen atom being bonded directly to the carbon atom,
R² denotes hydrogen or hydroxymethyl,
R³ denotes a group of the formula
n denotes 2 or 3,
m denotes a number between 1 and 4 and
M denotes mono-, di- or tri-ethanolammonium or isopropanolammonium.

2. A compound as claimed in claim 1, in which
R¹ is di-(C₂-C₅)-hydroxyalkylamine, in particular di-hydroxyethylamine, and
R³ is a group of the formula

3. A process for the preparation of a compound as claimed in claim 1, which comprises reacting one mole of a polyamine of the formula with one mole of an alkylamine or hydroxyalkylamine and with 2 moles of an anhydride of the formula and, if appropriate, methylolating the reaction product with formaldehyde and neutralizing the compound of the formula I obtained in the form of the free acid with mono-, di- or tri-ethanolamine or with isopropanolamine.

4. The use of a compound as claimed in claim 1 as a corrosion inhibitor in aqueous liquids.

5. The use of a compound as claimed in claim 1, as a corrosion inhibitor in cooling lubricants in aqueous liquids.

## Revendications

1. Composés de formule dans laquelle
R représente l'hydrogène ou un groupe hydroxyméthyle,
R¹ un groupe mono-(Cy-C₅)-alkylamino, di-(C₂-C₅) alkylamino, mono-(C₂-C₅)-hydroxyalkylamino ou di-(C₂-C₅)-hydroxyalkylamino,
ou bien R¹ et R représentent ensemble une liaison directe, l'atome d'azote étant alors directement lié à l'atome de carbone,
R² représente l'hydrogène ou un groupe hydroxyméthyle,
R3 un groupe
n est le nombre 2 ou 3,
m un nombre compris entre 1 et 4 et
M un groupe mono-, di- ou tri-éthanolammonium ou iso-propanolammonium.

2. Composés selon la revendication 1 dans lesquels
R¹ est un groupe di-(C₂-C₅)-hydroxyalkylamino, en particulier di-hydroxyéthylamino, et
R3 un groupe

3. Procédé de préparation des composés selon la revendication 1, caractérisé en ce que l'on fait réagir un mole d'une polyamine de formule avec une mole d'une alkylamine ou d'un hydroxyalkylamines et 2 moles d'un anhydride de formule éventuellement on méthylole le produit de la réaction avec du formaldéhyde, et on neutralise le composé de formule 1 obtenu sous la forme de l'acide libre avec la mono-, di- ou tri-éthanolamine ou avec l'isopropanolamine.

4. Utilisation des composés selon la revendication 1 comme agents de protection contre la corrosion dans des liquides aqueux.

5. Utilisation des composés selon la revendication 1 comme agents de protection contre la corrosion dans des produits lubrifiants et de refroidissement dans des liquides aqueux.
